# EUROPÄISCHE PATENTSCHRIFT

(11) **EP 0 678 619 B1**
(45) Veröffentlichungstag und Bekanntmachung des Hinweises auf die Patenterteilung: **24.05.2000**
(21) Anmeldenummer: 95105813.0
(22) Anmeldetag: 19.04.1995
(51) Int. Cl.: D06N 3/04, D06N 5/00, D06N 7/00, E04D 12/00

(54) **Kunststoffbahn**
Polymeric menbrane
Lè en matière synthétique

(30) Priorität: 19.04.1994 CH 117794
(43) Veröffentlichungstag der Anmeldung: 25.10.1995
(73) Patentinhaber: SARNA PATENT- UND LIZENZ-AG, 6060 Sarnen (CH)
(72) Erfinder: Vogt, Jürg, CH-6010 Kriens (CH); Unold, Hansrudolf, CH-6064 Kerns (CH)
(74) Vertreter: Zink-Wild, Markus Peter

(56) Entgegenhaltungen:
- DE-A- 2 621 195
- FR-A- 2 516 104
- FR-A- 2 559 503
- GB-A- 1 244 845
- US-A- 4 684 568

## Beschreibung

Die vorliegende Erfindung betrifft eine Kunststoffbahn, ein Verfahren zur Herstellung dieser Kunststoffbahn sowie deren Verwendung.

Im Stand der Technik existieren zwei Gruppen von Kunststoffbahnen, welche als Unterdachbahnen, auch Unterspannbahn oder "pliable sarking and underlays" oder "underslating" genannt, eingesetzt werden können.

Die Vertreter der ersten Gruppe sind meist auf Basis von Weichmacher enthaltendem Polyvinylchlorid aufgebaut und weisen im allgemeinen eine Dicke zwischen 0,5 und 1,0 mm auf. Sie haben den Vorteil der Verschweissbarkeit mit Heissluft- oder Heizkeilschweissgeräten.

Hingegen haben sie unter anderem den Nachteil, dass ihre Durchlässigkeit für Wasserdampf meist wesentlich kleiner als 40 g/m² d (23°C, 90 % relativer Feuchte) ist. Deshalb müssen hohe Ansprüche an die Verarbeitungsqualität bei der Verlegung der Bahn gestellt werden. Ebenso ist die Ausführung von Dachkonstruktionen mit hoher eingebauter Feuchte generell problematisch.

Die Vertreter der zweiten Gruppe weisen keine einheitliche Materialbasis auf. Ihr Hauptmerkmal ist, dass sie aufgrund sehr feiner Poren mit teilweise deutlich über 100 g/m²d (23°C, 90 % relativer Feuchte) sehr hohe Wasserdampfdurchlässigkeiten aufweisen. Die Produkte dieser Gruppe sind im allgemeinen dünner als 0,5 mm. Der Nachteil dieser Kunststoffbahnen ist, dass sie teils wegen der geringen Materialstärke, teils wegen der verwendeten duroplastischen Rohstoffen nicht unter Baustellenbedingungen verschweisst werden können.

Dadurch lassen sich keine fugenlosen Unterdächer ausführen, was zur Folge hat, dass diese Unterdächer die Funktion einer Noteindeckung nur unvollkommen erfüllen können. Anschlüsse solcher Unterdachbahnen an Flachdach-Kunststoffdichtungsbahnen beim Uebergang von Steil- zu Flachdächern sind aufwendig in der Ausführung.

Es ist ein Ziel der vorliegenden Erfindung, die Vorteile beider oben beschriebenen Produktegruppen in einem einzigen neuen Produkt zu vereinen. Insbesondere soll eine Unterdachbahn zur Verfügung gestellt werden, welche sowohl eine hohe Wasserdampfdurchlässigkeit aufweist als auch unter Baustellenbedingungen verschweissbar ist.

Es ist ein weiteres Ziel der vorliegenden Erfindung, eine Kunststoffbahn zur Verfügung zu stellen, welche keine Weichmacher, keine Halogene, kein Polyvinylchlorid, kein Bitumen und keine Schwermetalle, wie etwa Blei und Cadmium, enthält.

Diese neue Kunststoffbahn soll auch beliebig kombiniert und durch Verkleben oder Verschweissen verbunden werden können mit einer Kunststoffdichtungsbahn, wie sie beispielsweise in der Europäischen Patentschrift Nr. 0 428 851 B1 beschrieben ist, oder mit einer Dampfsperre auf der Basis von Polyolefinen, wie sie beispielsweise in einer gleichzeitig eingereichten und ein Prioritätsdatum (19. April 1994) festlegenden Schweizerischen Patentanmeldung mit dem Titel "Kunststoffbahn, welche die Wasserdampfdiffusion verhindert oder zumindest wesentlich reduziert" definiert ist.

Es ist ein weiteres Ziel der vorliegenden Erfindung, eine Kunststoffbahn zur Verfügung zu stellen, welche in der Anwendung und Verarbeitung einfach handzuhaben ist.

Diese Kunststoffbahn soll vorzugsweise auch durchscheinend (transluszent) sein.

Diese Kunststoffbahn soll auf der Basis von kostengünstigen Rohstoffen aufgebaut sein und mittels kostengünstigen Verfahren hergestellt werden können.

Diese neue Kunststoffbahn soll auch an plattenförmige Materialien fixiert werden können, welche der Wärmeisolation und/oder dem Schallschutz und/oder dem Brandschutz dienen.

Die Rohstoffe sollen derart gewählt sein, dass die daraus hergestellte Kunststoffbahn recykliert werden kann, insbesondere gemeinsam mit der oben erwähnten Kunststoffdichtungsbahn und den oben erwähnten Dampfsperren.

Anspruch 1 von DE-A-26 21 195 betrifft ein "Verfahren zur Herstellung von mit füllstoffverstärktem Kunststoff beschichteten oder aus füllstoffverstärktem Kunststoff bestehenden Flächengebilden oder Formlingen".

Der Füllstoff muss immer zwingend vorhanden sein.

Wichtig ist die Mischung aus Kunststoffpulver und pulverförmigem Füllstoff.

Wichtig ist ausserdem, dass das Kunststoffpulver und der pulverförmige Füllstoff eine vergleichbare Korngrössenverteilung aufweisen.

Ein Aufbau mit der Mischung von Pulvern wie in Figur 2 von DE-A-26 21 195 dargestellt kommt gemäss der vorliegenden Erfindung nicht in Frage.

Gemäss dem 2. Abschnitt auf Seite 6 (Handnummerierung) und Anspruch 1, Zeile 4 von DE-A-26 21 195 werden die Füllstoffe benötigt, um dem jeweiligen Produkt die gewünschte Steifigkeit zu verleihen.

Diese Teile werden in Schuhen und Schuhteilen verwendet; siehe Ansprüche 1 und 12 von DE-A-26 21 195.

Holz oder Korkmehl, wie in Anspruch 5 und in den Beispielen von DE-A-26 21 195 erwähnt, kommt in der vorliegenden Erfindung als Füllstoff nicht in Betracht.

In FR-A-2 559 503 werden Verstärkungsmaterialien für Leder, insbesondere für Schuhe oder Schuhteile, beschrieben; siehe Ansprüche 1 und 10.

Wichtig ist, dass eine Mischung aus 2 Polymeren mit unterschiedlichen Schmelzpunkten verwendet wird.

In Anspruch 6, Seite 9, Zeilen 5 und 6 von FR 2 559 503 ist eine zusammenhängende Schicht ("couche cohérente") erwähnt.

Diese zusammenhängende Schicht ist nicht mit den in Anspruch 1 der vorliegenden Erfindung erwähnten porösen Agglomeraten vergleichbar.

Ohne diese poröse Struktur wäre die hohe Wasserdampfdurchlässigkeit, wie sie in der vorliegenden Erfindung erwünscht ist, gar nicht erreichbar.

In FR-A-2 559 503 wird nichts darüber ausgesagt, wie das Pulvergemisch auf die erwähnten Trägermaterialien aufgebracht wird; siehe Anspruch 6 und Seite 7, Zeilen 15 und 16 von FR-A-2 559 503.

Die Erfindung ist durch die Merkmale in den unabhängigen Ansprüchen gekennzeichnet.

Bevorzugte Ausführungsformen sind in den abhängigen Ansprüchen definiert.

Die erfindungsgemässen Kunststoffbahnen erfüllen die obigen Ziele.

Die erfindungsgemässen Kunststoffbahnen haben unter anderem den enorm wichtigen Vorteil, dass sie eine hohe Wasserdampfdurchlässigkeit aufweisen.

Bevorzugte Kunststoffbahnen sind auch unter Baustellenbedingungen - im Gegensatz zu Laborbedingungen oder Industrieverschweissungen - verschweissbar.

Dadurch wird es möglich, die Ausführungsqualität den an das Unterdach gestellten Anforderungen anzupassen und somit für sehr unterschiedliche Klimaexpositionen mit demselben Produkt immer eine fallgerechte Lösung anzubieten.

Weil die erfindungsgemässen Kunststoffbahnen keine Weichmacher enthalten, entfallen alle Probleme, welche durch Weichmacherverluste oder Weichmachermigration entstehen können. Ebenso entfällt die Qualmbildung beim Verschweissen.

Die erfindungsgemässen Kunststoffbahnen enthalten keine Halogene, kein Polyvinylchlorid, kein Bitumen und keine Schwermetalle, wie etwa Blei und Cadmium.

Bei der Produktion und bei der Verlegung entstehen praktisch keine Emissionen.

Die Bahn ist rezyklierbar. Die Entsorgung durch Verbrennung oder Deponierung ist unbedenklich.

Deshalb sind die erfindungsgemässen Kunststoffbahnen oekologisch unbedenklich.

Die erfindungsgemässe Kunststoffbahn ist vorzugsweise durchscheinend (transluszent).

Dadurch bleiben Markierungen auf der Unterlage oder Unterkonstruktion sichtbar. Dadurch wird die Anwendung vereinfacht.

Für die Ausbildung spezieller Details, wie sie z.B. bei Kaminen, Dunstrohren oder Blitzschutzvorrichtungen notwendig werden, können vorgefertigte Formteile aufgeschweisst werden oder die gewünschten Formen können aus der Unterdachbahn oder einer anderen Bahn mit ähnlicher Rohstoffbasis, beispielsweise Sarnafil T^{R}, durch entsprechendes Erwärmen, Verdehnen und Zusammenschweissen hergestellt werden.

Die Verarbeitung der erfindungsgemässen Kunststoffbahn kann auf verschiedene Weisen erfolgen. Die erfindungsgemässen Kunststoffbahnen können mit Heissluft- oder Heizkeilgeräten maschinell oder von Hand miteinander verschweisst werden. Sie können aber auch mit geeigneten Klebebändern oder Klebemassen, z.B. aus Polyisobutylen, miteinander verbunden werden. Bei einem entsprechenden Anforderungsprofil ist auch eine überlappende, schuppenförmige Verlegung der Bahnen möglich, ohne dass diese miteinander verbunden werden.

Das erfindungsgemässe Herstellverfahren ermöglicht es, aus billigen Rohstoffen ein Produkt mit hervorragenden Eigenschaften zu erzeugen. Daraus resultiert ein gutes Preis-/Leistungsverhältnis.

Zudem ermöglicht das erfindungsgemässe Herstellungsverfahren auf einfachste Weise die Aufbringung von Schmelzklebern auf die Kunststoffbahn. Dadurch können mit geringem Aufwand durch Kaschierung der Bahn, z.B. auf Wärmedämmplatten, Elemente maschinell vorgefertigt werden, welche bereits mehrere Funktionsschichten beinhalten und sich sehr rationell verlegen lassen.

Die erfindungsgemässen Kunststoffbahnen werden vorzugsweise als Unterdachbahnen verwendet.

In den Figuren 1 bis 11 werden Schnitte durch typische Dachaufbauten gezeigt, bei welchen erfindungsgemässe Kunststoffbahnen verwendet werden.

In den Figuren 1 bis 5 werden die erfindungsgemässen Kunststoffbahnen als Einzelschichten eingesetzt.

In den Figuren 6 bis 11 sind die erfindungsgemässen Kunststoffbahnen an ein plattenförmiges Material fixiert (Verbundelemente).

Dabei werden folgende Bezugszeichen verwendet:
1 erfindungsgemässe Kunststoffbahn.
2 erfindungsgemässe Kunststoffbahn, fixiert an ein plattenförmiges Material.
3 Dampfsperre, vorzugsweise eine solche Dampfsperre, wie sie in der gleichzeitig eingereichten und ein Prioritätsdatum (19. April 1994) festlegenden Schweizerischen Patentanmeldung mit dem Titel "Kunststoffbahn, welche die Wasserdampfdiffusion verhindert oder zumindest wesentlich reduziert" definiert ist.
4 Dampfsperre analog Bezugszeichen 3, fixiert an ein plattenförmiges Material.
5 Dachlattung.
6 Konterlattung.
7 Wärmedämmung.
8 Sparren.
9 Verkleidung.
10 Dachschalung.
11. Pfette.

Die nachfolgenden Beispiele sollen die vorliegende Erfindung illustrieren.

### Beispiel 1

Zur Herstellung einer 1,2 mm dicken Kunststoffbahn, bei der die Oberschicht und die Unterschicht gleich beschaffen ist, wurde wie folgt vorgegangen:

Das Hochdruck-Polyethylen-Pulver (ein low density Polyethylen) "Coathylene" ^{R} HL 2548 der Firma Plast-Labor SA in CH-1630 Bulle/ Schweiz wurde auf ein mit einer Geschwindigkeit von 2,2 m/min vorbeilaufendes Glasvlies mit einem Flächengewicht von 50 g/m² aufgestreut.

Die Auftragsmenge betrug 350 g/m².

Das so erhaltene Produkt wurde in einem 2 m langen Ofen mittels Infrarotstrahlung von oben auf eine Temperatur von maximal 150°C erwärmt.

Diese Temperatur wurde mittels einem Temperaturfühler an der Produktoberfläche gemessen.

Das so erhaltene Produkt wurde durch einen Kalander mit zwei wassergekühlten Stahlwalzen geführt. Der Spalt zwischen diesen Walzen betrug 0,9 mm.

Die Temperatur der Kunststoffbahn betrug unmittelbar vor dem Eintritt in den Spalt 115°C.

Dieses Produkt wurde um eine Kühlwalze geführt und aufgewickelt.

Die obigen Schritte wurden für die andere Seite der Kunststoffbahn wiederholt. Dabei betrug die Geschwindigkeit der einseitig beschichteten Bahn 2,4 m/min.

Die durch Infrarotstrahlung erreichte Temperatur betrug maximal 145°C.

Der Spalt zwischen den beiden wassergekühlten Stahlwalzen betrug 1,2 mm.

Die Temperatur der Kunststoffbahn unmittelbar vor dem Eintritt in den Spalt betrug 118°C.

Die so hergestellte Kunststoffbahn hatte folgende Eigenschaften:

| Prüfung | Norm | Wert |
|---|---|---|
| Wasserdampfdurchlässigkeit | ASTM E 398-83 (38°C, 90 %) | 240 g/m² 24 h |
| | | |
| Reisskraft längs | analog DIN 53455 mit einem 5 cm breiten Streifen | 450 N/5 cm |
| | | |
| Reisskraft quer | | 365 N/5 cm |
| | | |
| Reissdehnung längs | analog DIN 53455 mit einem 5 cm breiten Streifen | 2,2 % |
| | | |
| Reissdehnung quer | | 2,4 % |
| | | |
| Ausdehnungskoeffizient längs | interner EMPA- | 105x10⁻⁶ K⁻¹ |
| Ausdehnungskoeffizient quer | Standard SOP 01'126 | 130x10⁻⁶ K⁻¹ |
| | | |
| Weiterreisswiderstand längs | DIN 53363 | 191 N/mm |
| Weiterreisswiderstand quer | | 214 N/mm |
| | | |
| Brandkennziffer | Vereinigung Kantonaler Feuerversicherungen (VKF) | 4.2 |

### Beispiel 2

Zur Herstellung einer 0,9 mm dicken Kunststoffbahn wurde wie folgt vorgegangen:

Das in Beispiel 1 beschriebene Hochdruck-Polyethylen-Pulver wurde auf ein mit einer Geschwindigkeit von 2,5 m/min vorbeilaufendes Polyester-Feinvlies mit einem Flächengewicht von 40 g/m² aufgestreut.

Die Auftragsmenge betrug 350 g/m².

Das so erhaltene Produkt wurde in einem 2 m langen Ofen mittels Infrarotstrahlung von oben auf eine Temperatur von maximal 130°C erwärmt.

Diese Temperatur wurde mittels einem Temperaturfühler an der Produktoberfläche gemessen.

Das so erhaltene Produkt wurde durch einen Kalander mit zwei wassergekühlten Stahlwalzen geführt. Der Spalt zwischen diesen Walzen betrug 0,9 mm.

Die Temperatur der Kunststoffbahn betrug unmittelbar vor dem Eintritt in den Spalt 115°C.

Dieses Produkt wurde um eine Kühlwalze geführt und aufgewickelt.

In Analogie wurden die obigen Schritte für die andere Seite der Kunststoffbahn wiederholt.

Dabei wurde der Schmelzkleber Abifor 1605 der Firma Billeter Kunststoffpulver AG, CH-8033 Zürich/Schweiz in einer Menge von 75 g/m² aufgestreut.

Die Geschwindigkeit der vorbeilaufenden Bahn betrug 3,5 m/min.

Die durch Infrarotstrahlung erreichte Temperatur betrug maximal 97°C.

Der Spalt im Kalander war offen.

Die so hergestellte Kunststoffbahn hatte folgende Eigenschaften:

| Prüfung | Norm | Wert |
|---|---|---|
| Wasserdampfdurchlässigkeit | ASTM E 398-83 (38°C, 90 %) | 860 g/m² 24 h |
| | | |
| Reisskraft längs | analog DIN 53455 mit einem 5 cm breiten Streifen | 200 N/5 cm |
| | | |
| Reissdehnung längs | analog DIN 53455 mit einem 5 cm breiten Streifen | 7,5 % |
| | | |
| Weiterreisswiderstand längs | DIN 53363 | 89 N/mm |
| | | |
| Brandkennziffer | Vereinigung Kantonaler Feuerversicherungen (VKF) | 4.2 |

Die mit dem Schmelzkleber beschichtete Seite dieser Kunststoffbahn wurde mit einem Heissluftföhn derart erwärmt, dass der Schmelzkleber schmolz. Die Temperatur lag im Bereich zwischen 75°C und 110°C.

Die so erwärmte Bahn wurde kontinuierlich mit einer Sarnaroc Nova Mineralfaserplatte, welche hauptsächlich der Wärmeisolation dient, zusammengeführt, angepresst und gekühlt.

Das so erhaltene Produkt wurde auf die jeweils gewünschte Grösse geschnitten.

## Patentansprüche

1. Kunststoffbahn, bei der auf wenigstens einer Seite eines Trägermaterials oder eines Gemisches von Trägermaterialien durch Wärmeeinwirkung gebildete poröse Agglomerate aus wenigstens einem hydrophoben Thermoplast-Pulver durch mechanische Verankerung im Trägermaterial und/oder durch Haftung am Trägermaterial fixiert sind, dadurch gekennzeichnet daß,
wenigstens eines der verwendeten hydrophoben Thermoplast-Pulver aufgebaut ist aus einem Polyethylen-Homopolymer mit einer Dichte von 0,899 bis 0,940 g/cm³ und/oder einem Copolymeren, welches aufgebaut ist aus dem Monomeren Ethylen und einem comonomeren Vinylester einer C₂- bis C₃-Alkancarbonsäure, wobei der Comonomeranteil 1 - 30 Gew.-% und der Ethylen-Monomeranteil 70 - 99 Gew.-% beträgt, wobei die Summe der Gew.-% 100 ist, und wobei der Schmelzindex, melt flow index, abgekürzt mit MFI, der oben genannten Polymeren, gemessen bei 190°C und 2,16 kg Gewicht, entsprechend DIN 53735, Code D zwischen 0,1 und 10 g/10 min, vorzugsweise zwischen 1 und 5 g/10 min, liegt.

2. Kunststoffbahn nach Anspruch 1, dadurch gekennzeichnet, dass das hydrophobe Thermoplast-Pulver in eingearbeiteter, compoundierter Form wenigstens einen Bestandteil enthält, welcher ausgewählt ist aus der Gruppe, bestehend aus Farbpigmenten, Stabilisatoren, insbesondere Lichtschutzmittel, Antioxidantien, Zusatzstoffen, welche die Brennbarkeit der Kunststoffbahn reduzieren, z.B. Aluminiumhydroxid, Magnesiumhydroxid, und Füllstoffen, insbesondere Kreide, Caolin, Talkum, Quarzmehl.

3. Kunststoffbahn nach einem der Ansprüche 1 bis 2, dadurch gekennzeichnet, dass das hydrophobe Thermoplast-Pulver mit wenigstens einer Komponente vermischt ist, ausgewählt aus der Gruppe bestehend aus Verarbeitungshilfsmitteln , welche die Fliessfähigkeit, auch Rieselfähigkeit genannt, des Pulvers erhöhen, insbesondere Aluminiumoxid, und antistatischen Mitteln, beispielsweise Calciumstearat und Zinkstearat.

4. Kunststoffbahn nach einem der Ansprüche 1 bis 3, dadurch gekennzeichnet, dass das genannte Trägermaterial oder Trägermaterialgemisch porös und derart beschaffen ist,
- dass es die Dimensionsstabilität der Kunststoffbahn im Herstellverfahren und/oder bei der Anwendung der Kunststoffbahn gewährleistet, und/oder
- dass es die Schweissbarkeit der Kunststoffbahn mittels Heissluft und/oder Heizkeil gewährleistet, und/oder
- dass es die Reissfestigkeit und die Weiterreissfestigkeit bei der Anwendung der Kunststoffbahn gewährleistet,
und insbesondere ein Gewebe, Gelege, Gewirke oder ein Vlies, oder beliebige Kombinationen davon, aus Kunststoff- und/oder Glasfasern ist.

5. Kunststoffbahn nach einem der Ansprüche 1 bis 4, dadurch gekennzeichnet, dass das genannte Trägermaterial oder Trägermaterialgemisch derart beschaffen ist, dass es selbst bis zu einer solchen tragbaren Wassersäule wasserdicht ist, welche wenigstens 20 %, insbesondere wenigstens 50 %, der tragbaren Wassersäule der gesamten Kunststoffbahn ausmacht.

6. Kunststoffbahn nach einem der Ansprüche 1 bis 5, dadurch gekennzeichnet, dass die Korngrösse von wenigstens 65 Gew.-% des Thermoplast-Pulvers im Bereich von 150 bis 500 Mikrometer liegt, und vorzugsweise weniger als 15 Gew.-% des Thermoplast-Pulvers eine Korngrösse von mehr als 400 Mikrometer aufweisen.

7. Kunststoffbahn nach einem der Ansprüche 1 bis 6, dadurch gekennzeichnet, dass deren Wasserdampfdurchlässigkeit, gemessen bei 38°C und einer relativen Luftfeuchte von 10 % auf der trockenen Probenseite und 100 % auf der feuchten Probenseite, gemäss den Normen NF H00-044, ASTM E 398-83, JIS K 7129, 100 bis 3000 g/m² 24h, vorzugsweise 500 bis 1500 g/m² 24h, beträgt.

8. Kunststoffbahn nach einem der Ansprüche 1 bis 7, dadurch gekennzeichnet, dass sich zwischen dem genannten Trägermaterial und einer Aussenschicht aus den genannten porösen Agglomeraten eine die Fixierung am Trägermaterial verbessernde Zwischenschicht aus den genannten porösen Agglomeraten befindet, wobei diese Zwischenschicht im Vergleich zur genannten Aussenschicht dünner ist, und wobei diese Zwischenschicht aufgebaut ist aus einem Thermoplast, welcher im Vergleich zum in der Aussenschicht verwendeten Thermoplast einen tieferen Schmelzpunkt und/oder eine tiefere Viskosität hat.

9. Kunststoffbahn nach einem der Ansprüche 1 bis 8, dadurch gekennzeichnet, dass bei einseitiger Beschichtung mit den genannten Agglomeraten das genannte Trägermaterial und bei beidseitiger Beschichtung mit den genannten Agglomeraten eine der beiden obersten Materialschichten aus den genannten Agglomeraten aussenseitig mit wenigstens einem Schmelzkleber, insbesondere ausgewählt aus der Gruppe der Ethylenvinylacetat-Copolymere und der Gruppe der Polyamid-Copolymere, diskontinuierlich beschichtet ist.

10. Kunststoffbahn nach einem der Ansprüche 1 bis 9, dadurch gekennzeichnet, dass eine oberste Materialschicht aus den genannten Agglomeraten aussenseitig derart beschaffen oder diskontinuierlich beschichtet ist, dass im Gebrauchs- und Anwendungszustand die Gefahr des Ausgleitens von Personen darauf reduziert wird, wobei sich ein allenfalls vorhandener Schmelzkleber nicht auf der gleichen Aussenseite wie die genannte Antirutschschicht befinden darf, und wobei diese Antirutschschicht insbesondere aufgebaut ist aus einem hydrophoben Thermoplast-Pulver und/oder nichtmetallischen anorganischen Substanzen, beispielsweise Quarzsand.

11. Kunststoffbahn nach einem der Ansprüche 1 bis 10, dadurch gekennzeichnet, dass entweder auf das genannte Trägermaterial oder Trägermaterialgemisch oder auf wenigstens eine oberste Materialschicht aus den genannten Agglomeraten eine Folie auf der Basis eines Thermoplasten aufkaschiert ist, wobei diese Folie eine Wasserdampfdurchlässigkeit, gemessen bei 38°C und einer relativen Luftfeuchte von 10 % auf der trockenen Probenseite und 100 % auf der feuchten Probenseite, gemäss den Normen NF H00-044, ASTM E 398-83, JIS K 7129, von wenigstens 50 g/m² 24 h aufweist, und wobei sich diese Folie weder auf der genannten Schmelzkleberschicht noch auf der genannten Antirutschschicht befinden darf.

12. Kunststoffbahn nach einem der Ansprüche 1 bis 11, dadurch gekennzeichnet, dass die porösen Agglomerate gebildet sind aus Thermoplast-Pulvern, welche
- 50 bis 100 Gew.-% Polyethylen-Homopolymer und/oder Copolymeren, welche in Anspruch 1 genannt sind,
- 0 bis 10 Gew.-% Farbpigmente,
- 0 bis 5 Gew.-% Stabilisatoren,
- 0 bis 50 Gew.-% Zusatzstoffe, welche die Brennbarkeit der Kunststoffbahn reduzieren, und
- 0 bis 25 Gew.-% Füllstoffe
enthalten, wobei die Summe der Gew.-% 100 ist.

13. Kunststoffbahn nach einem der Ansprüche 1 bis 12, dadurch gekennzeichnet, dass auf einer Seite ein plattenförmiges Material, welches insbesondere der Wärmeisolation und/oder dem Schallschutz und/oder dem Brandschutz dient, fixiert ist, insbesondere mittels einem in Anspruch 9 genanntem Schmelzkleber.

14. Verfahren zur Herstellung einer Kunststoffbahn nach einem der Ansprüche 1 bis 13, dadurch gekennzeichnet, dass man in einem ersten Schritt ein erstes Pulver, welches die jeweils benötigten Rezeptur-Komponenten enthält und die gewünschte Korngrösse hat, auf ein vorbeilaufendes Trägermaterial aufstreut, dann, falls gewünscht, ein oder mehrere weitere(s) Pulver mit den jeweiligen Rezeptur-Komponenten und den gewünschten Korngrössen hintereinander auf das genannte erste Pulver streut, dann das so erhaltene Produkt in einem zweiten Schritt derart erhitzt, dass einzelne Pulverteilchen miteinander zu porösen Agglomeraten verbunden werden, dann das so erhaltene Produkt in einem dritten Schritt in erhitztem Zustand derart zwischen zwei Walzen verpresst, dass einerseits die gewünschte Porenstruktur gebildet wird und dass andererseits die Agglomerate durch mechanische Verankerung im Trägermaterial und/oder durch Haftung am Trägermaterial fixiert werden, und das so erhaltene Produkt in einem vierten Schritt kühlt, und danach, falls gewünscht, on-line oder nach vorherigem Aufwickeln off-line die obigen Schritte für die andere Seite des Trägermaterials wiederholt, und dann die so erhaltene Kunststoffbahn aufwickelt.

15. Verfahren nach Anspruch 14, dadurch gekennzeichnet, dass
- entweder auf das im ersten Schritt vorbeilaufende Trägermaterial eine Folie, wie sie in Anspruch 11 definiert ist, aufkaschiert ist,
- oder im dritten Schritt das erhaltene Produkt zusammen mit einer oben genannten Folie zwischen den beiden genannten Walzen verpresst wird,
- oder nach dem vierten Schritt eine oben genannte Folie aufkaschiert wird.

16. Verfahren nach einem der Ansprüche 14 bis 15, dadurch gekennzeichnet, dass man nach dem dritten Schritt entweder einen in Anspruch 9 genannten Schmelzkleber oder das Ausgangsmaterial, aus welchem die in Anspruch 10 genannte Antirutschschicht gebildet wird, in Pulverform auf die gewünschte Seite der Bahn aufstreut, und dann das erhaltene Produkt derart erwärmt, dass einerseits das aufgestreute Pulver auf der Bahn fixiert wird und andererseits die Bahn nicht zu schmelzen beginnt, und danach kühlt.

17. Verfahren nach einem der Ansprüche 14 bis 16, dadurch gekennzeichnet, dass man die Kunststoffbahn auf der Seite, auf welcher sich der Schmelzkleber befindet, derart erwärmt, dass einerseits der Schmelzkleber schmilzt und andererseits die Bahn nicht zu schmelzen beginnt, dann die Kunststoffbahn auf der Seite, auf welcher sich der Schmelzkleber befindet, mit einem plattenförmigen Material, welches in Anspruch 13 genannt ist, unter Einwirkung von Druck zusammenführt und kühlt.

18. Verwendung der Kunststoffbahn nach einem der Ansprüche 1 bis 13 zur Abdichtung von Bauwerken, vorzugsweise Hochbauten, insbesondere als Unterdachbahn, auch Unterspannbahn genannt, oder als Abdeckbahn in hinterlüfteten Fassaden, oder zum Einhüllen oder Abdecken von Gegenständen.

## Claims

1. A polymeric membrane, wherein porous agglomerates of at least one powder of hydrophobic thermoplastic material, formed by influence of heat, are fixed onto at least one side of a carrier material or of a mixture of carrier materials by a mechanical anchoring in the carrier material and/or by an adhering onto the carrier material, characterized in that
at least one of the used powder of hydrophobic thermoplastic materials is composed of a polyethylene-homopolymer with a density of 0.899 to 0.940 g/cm³ and/or a copolymer which is composed of the monomer ethylene and a comonomeric vinylester of a C₂-to C₃-alkane carboxylic acid, whereby the comonomeric portion amounts to 1 - 30 percent by weight and the ethylene-monomeric portion amounts to 70 - 99 % by weight, whereby the total of the % by weight is 100, and whereby the melt flow index, abbreviated with MFI, of the above mentioned polymers, measured at 190°C and 2.16 kg weight, corresponding to DIN 53735, code D lies between 0.1 and 10 g/10 min, preferably between 1 and 5 g/10 min.

2. The polymeric membrane according to claim 1, characterized in that the powder of hydrophobic thermoplastic material contains in a worked in, compounded form at least one component which is selected from the group consisting of color pigments, stabilizers, specifically light protection agents, antioxidants, auxiliary materials, which reduce the combustibility of the polymeric membrane, e.g. aluminum hydroxide, magnesium hydroxide, and filler materials, specifically chalk, kaolin, talcum, quartz powder.

3. The polymeric membrane according to one of claims 1 to 2, characterized in that the powder of hydrophobic thermoplastic material is mixed with at least one component selected from the group consisting of auxiliary processing agents which increase the flowability of the powder, specifically aluminum oxide, and antistatic agents, for instance calcium stearate and zinc stearate.

4. The polymeric membrane according to one of claims 1 to 3, characterized in that said carrier material or mixture of carrier materials is porous and structured in such a manner,
- that it ensures the dimensional stability of the polymeric membrane during the production process and/or the application of the polymeric membrane, and/or
- that it ensures the weldability of the polymeric membrane by means of hot air and/or heating wedge, and/or
- that it ensures the resistance against tearing and the resistance against a continued tearing during application of the polymeric membrane,
and is specifically a woven fabric, a non-woven fabric, a web or a fleece, or any combination thereof, of plastic and/or glass fibres.

5. The polymeric membrane according to one of claims 1 to 4, characterized in that said carrier material or mixture of carrier materials is structured in such a manner that it itself is water tight up to such a hydrostatic head which amounts to at least 20 percent, specifically at least 50 percent, of the hydrostatic head of the entire polymeric membrane.

6. The polymeric membrane according to one of claims 1 to 5, characterized in that the grain size of at least 65 % by weight of the powder of thermoplastic material is in the range of 150 to 500 micrometers, and in that preferably less than 15 % by weight of the powder of thermoplastic material have a grain size of more than 400 micrometers.

7. The polymeric membrane according to one of claims 1 to 6, characterized in that its water vapor permeability, measured at 38°C and a relativ humidity of the air of 10 % at the dry side of the specimen and 100 % at the damp side of the specimen, amounts in accordance with the standards NF H00-044, ASTM E 398-83, JIS K 7129 to 100 to 3000 g/m² 24 h, preferably to 500 to 1500 g/m² 24 h.

8. The polymeric membrane according to one of claims 1 to 7, characterized in that a intermediate layer of said porous agglomerates improving the adhering to the carrier material is located between said carrier material and an outer layer of said porous agglomerates, whereby this intermediate layer is thinner in comparison with said outer layer, and whereby this intermediate layer is composed of a thermoplastic material which in comparison to the thermoplastic material, used in the outer layer, has a lower melting point and/or a lower viscosity.

9. The polymeric membrane according to one of claims 1 to 8, characterized in that in case of a coating on one side by said agglomerates said carrier material, and in case of a coating on both sides by said agglomerates one of the two uppermost layers of material of said agglomerates is discontinuously coated at the outer side by at least one hot-melt adhesive, specifically selected from the group of the ethylene vinylacetate-copolymers and the group of the polyamide-copolymers.

10. The polymeric membrane according to one of claims 1 to 9, characterized in that an uppermost layer of material of said agglomerates is structured or discontinuously coated at the outer side, so that in the state of use and of application the danger of persons slipping thereon is reduced, whereby a possibly present hot-melt adhesive is not to be located at the same outer side as said anti slipping surface, and whereby said anti slipping surface is composed specifically of a powder of hydrophobic thermoplastic material and/or non metallic inorganic substances, for instance quartz sand.

11. The polymeric membrane according to one of claims 1 to 10, characterized in that a foil on the basis of a thermoplastic material is laminated either onto said carrier material or mixture of carrier materials or at least on one uppermost layer of material of said agglomerates, whereby this foil has a water vapor permeability, measured at 38°C and a relative humidity of air of 10 % at the dry side of the specimen and of 100 % at the damp side of the specimen, according the standards NF H00-044, ASTM E 398-83, JIS K 7129 of at least 50 g/m² 24 h, and whereby this foil is not to be located either on said hot-melt adhesive layer or on said anti slipping surface.

12. The polymeric membrane according to one of claims 1 to 11, characterized in that said porous agglomerates are formed of powders of thermoplastic materials which contain
- 50 to 100 % by weight of polyethylene-homopolymers and/or copolymers, which are mentioned in claim 1,
- 0 to 10 % by weight of colour pigments,
- 0 to 5 % by weight of stabilizers,
- 0 to 50 % by weight of auxiliary materials which reduce the combustibility of the polymeric membrane, and
- 0 to 25 % by weight of fillers,
whereby the total of the % by weight amounts to 100.

13. The polymeric membrane according to one of claims 1 to 12, characterized in that a board shaped material which serves specifically for thermal insulation and/or sound protection and/or fire protection is affixed onto one side, specifically by a hot-melt adhesive mentioned in claim 9.

14. A method of producing a polymeric membrane according to one of claims 1 to 13, characterized in that in a first step a first powder, which contains the respective needed recipe-components and has the desired grain size, is strewn onto a passing carrier material, then, if desired, one or a plurality of (a) further powder (s) with the respective recipe-components and the desired grain sizes are strewn subsequently onto the mentioned first powder, then the product obtained thereby is heated in a second step in such a manner that the individual powder particles are connected to each other to porous agglomerates, further wherein the product obtained thereby is pressed in a third step in a heated state in such a manner between two cylinders that at the one side the desired pore structure is formed and that at the other side the agglomerates are fixed by a mechanical anchoring in the carrier material and/or by an adhearing onto the carrier material, and wherein the product obtained in this manner is cooled in a fourth step, and thereafter, if desired, the above steps are repeated for the other side of the carrier material on-line or after a previous winding off-line, and then the polymeric membrane obtained in this manner is wound.

15. The method according to claim 14, characterized in that
- either a foil, such as defined in claim 11, is laminated onto the carrier material passing in the first step,
- or in the third step the product obtained is pressed together with one of the above mentioned foils between said two cylinder,
- or after the fourth step one of the above mentioned foils is laminated thereon.

16. The method according to one of claims 14 to 15, characterized in that after the third step either a hot-melt adhesive, mentioned in claim 9, or the starting material from which the anti-slipping surface is formed, as mentioned in claim 10, is strewn as a powder onto the desired side of the membrane and thereafter the product obtained is heated in such a manner that at the one side the powder, which has been strewn on, is fixed on the membrane and at the other side the membrane does not begin to melt, and is thereafter cooled.

17. The method according to one of claims 14 to 16, characterized in that the polymeric membrane is heated at the side, where the hot-melt adhesive is located, in such a manner that at the one side the hot-melt adhesive melts and at the other side the membrane does not begin to melt, and wherein thereafter the polymeric membrane is united at the side, on which the hot-melt adhesive is located, with a board shaped material, which is mentioned in claim 13, under the influence of pressure and is cooled.

18. Use of the polymeric membranes according to one of claims 1 to 13 for a sealing of buildings, preferably high-rise buildings, specifically as subroof membrane, also termed underlay membrane, or as covering membrane of rear aerated facades, or for wrapping or covering of articles.

## Revendications

1. Lé en matière synthétique dans lequel, sur au moins un côté d'un matériau de support ou d'un mélange de matériaux de support, des agglomérats poreux formés par action de la chaleur, constitués d'au moins une poudre thermoplastique hydrophobe, sont fixés dans le matériau de support par ancrage mécanique et/ou sur le matériau de support par adhérence
caractérisé en ce que
au moins une des poudres thermoplastiques hydrophobes utilisée est constituée d'un homopolymère de polyéthylène présentant une masse spécifique de 0,899 à 0,940 g/cm³ et/ou un copolymère constitué du monomère éthylène et d'un comonomère vinylester d'un acide alcanecarboxylique en C₂ à C₃, la teneur en comonomère valant 1-30% en poids et la teneur en monomère éthylène 70-99% en poids, la somme des pourcentages en poids valant 100, et l'indice de fusion, indice d'écoulement sous fusion, en abrégé MFI, des polymères mentionnés ci-dessus, mesuré à 190°C et sur un poids de 2,16 kg, conformément à DIN 53735, code D, vaut entre 0,1 et 10 g/10 min, de préférence entre 1 et 5 g/10 min.

2. Lé en matière synthétique selon la revendication 1, caractérisé en ce que la poudre thermoplastique hydrophobe contient sous sa forme formulée et façonnée au moins un composant qui est choisi dans le groupe constitué de pigments colorés, de stabilisants, en particulier des agents de protection contre la lumière, d'antioxydants, d'additifs qui réduisent l'inflammabilité du lé en matière synthétique, par exemple l'hydroxyde d'aluminium, l'hydroxyde de magnésium, et de charges, en particulier de la craie, du kaolin, du talc, de la poudre de quartz.

3. Lé en matière synthétique selon l'une des revendications 1 à 2, caractérisé en ce que la poudre thermoplastique hydrophobe est mélangée avec au moins un composant choisi dans le groupe constitué d'auxiliaires de transformation qui augmentent la fluidité, également appelée aptitude à l'écoulement, de la poudre, en particulier l'oxyde d'aluminium, et des agents antistatiques, par exemple le stéarate de calcium et le stéarate de zinc.

4. Lé en matière synthétique selon l'une des revendications 1 à 3, caractérisé en ce que ledit matériau de support ou ledit mélange de matériaux de support est poreux et tel que:
- il garantit la stabilité dimensionnelle du lé en matière synthétique au cours du procédé de fabrication et/ou lors de l'utilisation du lé en matière synthétique, et/ou
- il garantit l'aptitude au soudage du lé en matière synthétique au moyen d'air chaud et/ou d'une barre chauffée, et/ou
- la résistance à la déchirure et la résistance à la propagation des déchirures est assurée lors de l'utilisation du lé en matière synthétique,
et est constitué en particulier d'une trame, d'un stratifié, d'un matériau tricoté ou d'un voile ou de toute combinaison quelconque de ceux-ci formée de fibres de matière synthétique et/ou de verre.

5. Lé en matière synthétique selon l'une des revendications 1 à 4, caractérisé en ce que ledit matériau de support ou ledit mélange de matériaux de support est tel qu'il est en soi étanche à l'eau jusqu'à une pression d'eau qui représente au moins 20%, en particulier au moins 50% de la pression d'eau supportable par l'ensemble du lé en matière synthétique.

6. Lé en matière synthétique selon l'une des revendications 1 à 5, caractérisé en ce que la taille des grains d'au moins 65% en poids de la poudre thermoplastique se situe dans la plage de 150 à 500 micromètres, et de préférence moins de 15% en poids de la poudre thermoplastique présentent une taille de grains supérieure à 400 micromètres.

7. Lé en matière synthétique selon l'une des revendications 1 à 6, caractérisé en ce que sa perméabilité à la vapeur d'eau, mesurée à 38°C et à une humidité relative de 10% du côté sec de l'échantillon et de 100% du côté humide de l'échantillon, conformément aux normes NF H00-044, ASTM E 398-83, JIS K 7129, vaut 100 à 3000 g/m².24 h, de préférence 500 à 1500 g/m².24 h.

8. Lé en matière synthétique selon l'une des revendications 1 à 7, caractérisé en ce qu'entre ledit matériau de support et une couche extérieure constituée desdits agglomérats poreux, se trouve une couche intermédiaire constituée desdits agglomérats poreux, améliorant la fixation sur le matériau de support, cette couche intermédiaire étant plus mince que ladite couche extérieure, et cette couche intermédiaire étant constituée d'un thermoplastique qui présente un point de fusion plus bas et/ou une viscosité plus basse que le thermoplastique utilisé dans la couche extérieure.

9. Lé en matière synthétique selon l'une des revendications 1 à 8, caractérisé en ce que le matériau de support, en cas de recouvrement d'un seul côté par lesdits agglomérats, et une des deux couches supérieures de matière constituée desdits agglomérats, en cas de recouvrement des deux côtés par lesdits agglomérats, sont recouverts du côté extérieur de manière discontinue par au moins une colle à fusion, en particulier choisie dans le groupe des copolymères d'éthylène-acétate de vinyle ou dans le groupe des copolymères de polyamides.

10. Lé en matière synthétique selon l'une des revendications 1 à 9, caractérisé en ce qu'une couche supérieure de matière constituée desdits agglomérats, est prévue ou appliquée de manière discontinue du côté extérieur, de telle sorte que dans les conditions d'utilisation et d'application, le risque que des personnes y dérapent est réduit, tandis qu'une colle à fusion présente dans tous les cas ne doit pas se trouver du même côté extérieur que ladite couche antidérapante, et cette couche antidérapante étant en particulier constituée d'une poudre thermoplastique hydrophobe et/ou de substances inorganiques non métalliques, par exemple du sable de quartz.

11. Lé en matière synthétique selon l'une des revendications 1 à 10, caractérisé en ce qu'est appliquée une feuille à base d'un thermoplastique, sur ledit matériau de support, sur ledit mélange de matériaux de support ou sur au moins une couche supérieure de matière constituée desdits agglomérats, cette feuille présentant une perméabilité à la vapeur d'eau, mesurée à 38°C et à une humidité relative de l'air de 10% sur le côté sec de l'échantillon et de 100% sur le côté humide de l'échantillon, conformément aux normes NF H00-044, ASTM E 398-83, JIS K 7129, d'au moins 50 g/m².24 h, et cette feuille ne pouvant se trouver ni sur ladite couche de colle à fusion ni sur ladite couche antidérapante.

12. Lé en matière synthétique selon l'une des revendications 1 à 11, caractérisé en ce que les agglomérats poreux sont formés de poudres thermoplastiques, qui contiennent
- 50 à 100% en poids d'un homopolymère et/ou d'un copolymère de polyéthylène tel que mentionnés en revendication 1,
- 0 à 10% en poids de pigments colorés,
- 0 à 5% en poids de stabilisants,
- 0 à 50% en poids d'additifs qui réduisent l'inflammabilité du lé en matière synthétique, et
- 0 à 25% en poids de charge,
la somme des pourcentages en poids valant 100.

13. Lé en matière synthétique selon l'une des revendications 1 à 12, caractérisé en ce que d'un côté est fixé un matériau en forme de plaque qui sert en particulier à l'isolation thermique et/ou à l'isolation acoustique et/ou à la protection contre le feu, en particulier au moyen d'une colle à fusion telle que mentionnée en revendication 9.

14. Procédé de fabrication d'un lé en matière synthétique selon l'une des revendications 1 à 13, caractérisé en ce que dans une première étape, on étend sur un matériau de support en déplacement, une première poudre qui contient les composants chaque fois nécessaires pour la formulation et qui présentent la taille de grains voulue qu'ensuite, si on le souhaite, on étend sur ladite première poudre une ou plusieurs autres poudres présentant les composants de chaque formulation et les tailles de grains souhaitées, les unes à la suite des autres, qu'ensuite, dans une deuxième étape, le produit ainsi obtenu est chauffé de manière à ce que les particules individuelles des poudres soient reliées les unes aux autres pour former des agglomérats poreux, qu'ensuite, au cours d'une troisième étape, le produit ainsi obtenu est pressé à l'état chaud entre deux cylindres de manière à d'une part former la structure poreuse souhaitée et à d'autre part fixer les agglomérats dans le matériau de support par ancrage mécanique et/ou sur le matériau de support par adhérence, et qu'ensuite, au cours d'une quatrième étape, le produit ainsi obtenu est refroidi, et qu'ensuite, si on le souhaite, on répète les étapes ci-dessus, pour l'autre côté du matériau de support, directement ou après bobinage préalable, et qu'ensuite on bobine le lé en matière synthétique ainsi obtenu.

15. Procédé selon la revendication 14, caractérisé en ce que
- une feuille telle que définie en revendication 11 est appliquée au cours de la première étape sur le matériau de support en déplacement,
- ou, au cours de la troisième étape, le produit obtenu est pressé entre lesdits deux cylindres en même temps qu'une feuille mentionnée plus haut,
- ou, après la quatrième étape, on applique une feuille telle que mentionnée plus haut.

16. Procédé selon l'une des revendications 14 à 15, caractérisé en ce qu'après la troisième étape, on étend sous la forme de poudre, sur le côté voulu du lé une colle à fusion telle que mentionnée en revendication 9 ou le matériau de départ à partir duquel la couche antidérapante mentionnée en revendication 10 est formée, et qu'ensuite l'on chauffe le produit obtenu de manière à ce que d'une part la poudre étendue soit fixée sur le lé et que d'autre part le lé ne commence pas à fondre, avec ensuite refroidissement.

17. Procédé selon l'une des revendications 14 à 16, caractérisé en ce que l'on chauffe le lé en matière synthétique sur le côté sur lequel se trouve une colle à fusion, en ce que d'une part la colle à fusion fond et que d'autre part le lé ne commence pas à fondre, qu'ensuite, sur le côté sur lequel se trouve la colle à fusion, on assemble sous l'action de la pression le lé en matière synthétique et un matériau en forme de plaque tel que mentionné en revendication 13, avec ensuite refroidissement.

18. Utilisation du lé en matière synthétique selon l'une des revendications 1 à 13, pour l'étanchéité de constructions, de préférence de gratte-ciel, en particulier comme lés de sous-toiture, également appelées bandes de sous-couche, ou comme feuilles de couverture dans des façades aérées par l'arrière, ou pour l'emballage ou le recouvrement d'objets.
